# FASCICULE DE BREVET EUROPEEN

(11) **EP 0 076 184 B1**
(45) Date de publication et mention de la délivrance du brevet: **28.08.1985**
(21) Numéro de dépôt: 82401661.2
(22) Date de dépôt: 13.09.1982
(51) Int. Cl.: H01F 10/24, H01F 41/14

(54) **Procédé d'obtention d'une couche à aimantation plane homogène dans un grenat ferrimagnétique**
Verfahren zur Erzeugung einer Schicht mit ebener homogener Magnetisierung in einem ferrimagnetischen Granat
Process for obtaining a layer with plane homogeneous magnetization in a ferrimagnetic garnet

(30) Priorité: 21.09.1981 FR 8117763
(43) Date de publication de la demande: 06.04.1983
(73) Titulaire: COMMISSARIAT A L'ENERGIE ATOMIQUE Etablissement de Caractère Scientifique Technique et Industriel, 75015 Paris (FR)
(72) Inventeur: Gerard, Philippe, F-38330 Saint Ismier (FR); Jouve, Hubert, F-38330 Biviers (FR); Madore, Michel, F-38000 Grenoble (FR)
(74) Mandataire: Mongrédien, André

## Description

La présente invention concerne un procédé d'obtention d'une couche à aimantation plane homogène dans un grenat ferrimagnétique. En particulier, le procédé de l'invention permet d'obtenir dans un matériau constitué d'un film de grenat ferrimagnétique épitaxié sur un substrat amagnétique monocristallin une couche à aimantation plane homogène par implantation ionique. L'invention s'applique en particulier dans le domaine de l'élaboration de mémoires à bulles magnétiques.

On rappelle qu'un film de grenat ferrimagnétique est préparé par épitaxie en phase liquide, à partir d'un solvant constitué d'oxyde de bore (B₂0₃) et d'oxyde de plomb (PbO).

Dans ce domaine d'application, on sait que l'utilisation d'une implantation ionique permet la création, en surface du film de grenat ferrimagnétique, d'une couche à aimantation plane qui a pour but notamment d'augmenter la stabilité des bulles magnétiques. Cela permet d'augmenter le champ de polarisation du matériau ferrimagnétique au-dessus duquel les bulles disparaissent. Ce champ de polarisation est communément appelé champ de collapse. De plus, le but de l'implantation ionique est de supprimer les bulles dures (bulles ayant des structures de paroi complexes) et de permettre le déplacement de l'information en définissant des chemins de propagation non implantés dans ladite couche.

L'existence de cette couche à aimantation plane permet de stabiliser sous la couche de matériau implantée les domaines magnétiques dudit matériau.

Les ions utilisés jusqu'à ce jour pour l'implantation sont des ions d'éléments gazeux tels que des ions d'hydrogène, d'hélium, de néon, etc... Ces ions sont implantés généralement à des doses inférieures à celles nécessaires pour rendre amorphe le matériau.

Dans l'article Thin Solid Films, vol. 60, n° 1 de juin 1979, pages 109-111 Elsevier Sequoia S-A (NL), de L. Pranevicius et al., il est décrit des implantations d'ions d'argon dans des films de grenat ferrimagnétique, ce film étant obtenu par épitaxie en phase liquide dans un solvant sur un substrat amagnétique monocristallin.

On sait qu'une implantation d'ions dans un matériau, comprenant notamment un film de grenat ferrimagnétique, entraîne dans le réseau cristallin du matériau la formation de défauts de différents types. Ces défauts introduisent dans le matériau de fortes contraintes mécaniques.

Il est à noter que l'existence de la couche à aimantation plane est liée au fait que le coefficient d'anisotropie de contrainte K_{;} de la couche implantée est supérieur au coefficient d'anisotropie uniaxiale Kᵤ du matériau non implanté.

Par ailleurs, le profil de ces défauts, en profondeur, n'est pas homogène. En effet, la distribution de ces défauts et des impuretés (ions implantés) est, en profondeur, une distribution du type gaus- sienne ; ceci est lié au fait que les ions implantés sont ralentis dans le matériau par freinage électronique, créant ainsi une zone de contrainte mécanique, puis arrêtés par freinage nucléaire, créant ainsi une zone dans laquelle certaines des liaisons cristallines sont rompues, ce qui entraîne instantanément une diminution de l'aimantation.

Ces deux effets (contraintes mécaniques et profil des défauts non homogène), résultant de l'implantation, conduisent à des modifications des propriétés magnétiques des films de grenat ferrimagnétique comme par exemple des modifications dans l'intensité de l'aimantation à saturation de ces films et dans l'énergie d'anisotropie magnétique ; l'intensité de l'aimantation et l'énergie d'anisotropie ne sont pas homogènes dans l'épaisseur de la couche implantée, c'est-à-dire que le profil de celles-ci n'est pas plat.

Sur la figure 1, on a représenté une courbe a correspondant à un profil de défauts obtenus lors d'une implantation d'ions hydrogène à une dose de l'ordre de 10¹⁶ atomes/cm² dans un film de grenat ferrimagnétique et ce avec une énergie de 50 keV. Il est à noter que l'implantation d'ions hydrogène à une dose voisine de 10¹⁶ ato- mes/cm² ne modifie pas la structure cristalline du film de grenat.

Ce profil est obtenu par des mesures d'attaques chimiques différentielles. Cette courbe donne la vitesse différentielle d'attaque chimique entre zone implantée V et zone non implantée V_{NI} en fonction de la profondeur d'attaque (A) exprimée en ¡.Lm. On constate que ce profil de défauts n'est pas homogène, c'est-à-dire que la courbe ne présente pas une forme carrée. En conséquence la couche à aimantation plane obtenue par implantation n'est pas homogène du point de vue magnétique.

Afin d'améliorer ce profil de défauts on a envisagé d'effectuer plusieurs implantations successives à des énergies différentes. Le profil obtenu, dans ce cas, correspond à la courbe b de la figure 1. Les conditions opératoires pour l'obtention de ce profil des défauts sont les mêmes que ci-dessus si ce n'est l'utilisation de différentes doses d'ions légers implantés à des énergies différentes ce qui a pour effet de mieux répartir les défauts en profondeur. On constate que ce profil est un peu plus homogène que dans le cas d'une seule implantation.

Par ailleurs, afin de rendre plus homogène le profil des défauts dans la couche de matériau implantée, on soumet ledit matériau à une étape de recuit, consistant à placer le matériau dans un four où règne une température peu élevée. Ce recuit permet de réarranger le réseau cristallin du matériau perturbé lors de l'implantation. En général, les températures de recuit utilisées sont comprises entre 300 et 400 °C. Mais ce recuit, bien qu'il rende un peu plus homogène le profil des défauts n'est pas suffisant pour obtenir une couche à aimantation plane homogène.

Dans un article IEEE Transactions on Magne- tics, vol. MAG-16, n° 5, septembre 1980, pages 958-960, New York (USA) de R. Hirko et al., l'emploi d'un recuit au four, pour recuire des films de grenat ferrimagnétique implantés avec des ions d'hélium à faible dose, y est décrit.

De même, dans un article IBM Technical Disclo- sure Bulletin, vol. 23, n°9, février 1981, page 4345, New York (USA), de J. C. Deluca et al., il est décrit l'emploi d'un recuit laser pour recuire des films de grenat ferromagnétique implantés.

L'invention a justement pour objet un procédé d'obtention d'une couche à aimantation plane homogène dans un grenat ferrimagnétique.

De façon plus précise, l'invention a pour objet un procédé permettant d'obtenir dans un film de grenat ferrimagnétique au moins une couche à aimantation plane homogène, ce film étant obtenu par épitaxie, en phase liquide dans un solvant, sur un substrat amagnétique monocristallin. Ce procédé, consistant à effectuer dans ledit film au moins une implantation d'ions, se caractérise en ce que les ions sont les ions d'un élément choisi parmi le fer, l'arsenic, le gallium et sont implantés à une dose permettant de rendre amorphe la partie implantée du film de grenat, et en ce que l'on recuit le film et le substrat afin de cristalliser sous forme monocristalline la partie du film rendue amorphe par ladite implantation.

L'utilisation d'une implantation d'ions à une dose supérieure à celle nécessaire pour rendre amorphe ce film de grenat, suivie d'un recuit, permet d'obtenir dans la couche épitaxiée une couche à aimantation plane homogène.

Des études antérieures ont montré que des implantations d'ions d'éléments gazeux, à des doses supérieures à celles nécessaires pour rendre amorphe le film, entraînent, lors du recuit, des phénomènes d'éclatement de surface (blistering- terme anglosaxon) causés par la création d'agrégats de bulles gazeuses. Le matériau obtenu présente alors une structure polycristalline et non monocristalline.

Par ailleurs, on sait par expérience que les éléments métalliques entrant dans la composition du solvant, nécessaire à l'épitaxie en phase liquide, tel que le plomb et le bore, sont nuisibles aux bonnes propriétés magnétiques du film de grenat.

Selon un mode préféré de mise en oeuvre du procédé de l'invention, on effectue dans ledit film une multiimplantation d'ions en effectuant une première implantation d'un certain type d'ions, suivie d'au moins une deuxième implantation d'un autre type d'ions, afin d'obtenir à une même profondeur des propriétés différentes.

L'utilisation d'une multiimplantation, conformément à l'invention, suivie d'un recuit permet de modifier les propriétés de la couche implantée. En effet les ions implantés, selon l'invention, sont en concentration suffisante pour changer de façon notable les caractéristiques de la couche implanté dont la structure cristalline a été reconstituée à l'aide du recuit. De cette manière on peut implanter des ions qui modifie les propriétés physiques de ladite couche telles que les propriétés optiques, magnétiques, électriques, etc...

Selon un autre mode préféré de mise en oeuvre du procédé de l'invention, on effectue dans ledit film une multiimplantation d'ions de types différents, chaque type d'ions étant implanté à une profondeur différente afin d'obtenir des propriétés différentes à des profondeurs différentes.

Selon un autre mode préféré de mise en ceuvre du procédé de l'invention, on effectue une double couche à aimantation plane homogène, en effectuant dans la partie supérieure dudit film, une première implantation d'ions, et dans la partie inférieure dudit film une deuxième implantation d'ions, réalisée avec des ions plus légers que les premiers, afin d'obtenir une meilleure stabilisation magnétique.

L'utilisation d'une multiimplantation permet en particulier d'améliorer, par rapport à une monoimplantation, l'homogénéité magnétique de la couche implantée.

Selon un mode préféré de mise en oeuvre du procédé de l'invention, le recuit est réalisé par exemple en atmosphère d'oxygène dans un four dans lequel règne une température comprise entre 400 et 1 000 °C, et de préférence comprise entre 600 et 700 °C. Bien entendu, d'autres atmosphères peuvent être utilisées, ce qui modifiera les conditions de recuit.

Ces températures de recuit permettent de s'affranchir des problèmes technologiques et notamment de dépôt et de rendre bénéfique l'implantation d'ions.

Selon un autre mode préféré de mise en oeuvre du procédé de l'invention, le recuit est réalisé au moyen d'un faisceau laser.

A l'aide du procédé de l'invention, on envisage d'implanter des ions dans des films de grenats ferrimagnétiques très minces (environ 0,5 ¡_{L}m d'épaisseur), l'implantation étant conduite sur une profondeur égale au tiers de l'épaisseur du film. Par ailleurs, on sait que l'anisotropie uniaxiale Kᵤ du matériau non implanté augmente lorsque l'épaisseur de la couche épitaxiée, donc du film de grenat, diminue. Ceci implique que le coefficient d'anisotropie de contrainte Kᵢ de la couche implantée doit être prépondérant dans celle-ci pour créer la couche à aimantation plane. L'invention telle que définie précédemment permet d'obtenir une couche implantée amorphe, sans anisotropie uniaxiale, que l'on rend de nouveau cristalline par recuit, cette couche est caractérisée par un coefficient de contrainte Kᵢ homogène.

D'autres caractéristiques et avantages de l'invention ressortiront de la description qui suit, donnée à titre illustratif mais nullement limitatif en référence aux figures annexées, sur lesquelles :
la figure 1, déjà décrite, représente des courbes correspondant à un profil de défauts obtenus lors d'une implantation (courbe a) et lors de plusieurs implantations (courbe b) effectuées dans un film de grenat ferrimagnétique avec des ions d'hydrogène implantés à une dose de l'ordre de 10¹⁶ atomes/cm² et à une énergie de 50 keV,
la figure 2 représente une courbe correspondant à un profil de défauts obtenus lors d'une implantation effectuée dans un film de grenat ferrimagnétique avec des ions de fer implantés à une dose de 10¹⁶ atomes/cm²,
la figure 3 représente des courbes illustrant les variations du champ de collapse Hₑ en fonction de la température de recuit (T), exprimée en °C, pour une implantation de 10¹⁶ atomes/cm² dans un film de grenat ferrimagnétique et présentant une énergie de 120 keV ; la courbe c représente une implantation d'ions de fer, la courbe d une implantation d'ions de gallium et la courbe e une implantation d'ions d'arsenic,
la figure 4 représente des courbes illustrant les variations du champ d'anisotropie Hₖ en fonction de la température de recuit (T), exprimée en °C, pour une implantation de 10¹⁶ ato- mes/cm² dans un film de grenat ferrimagnétique et présentant une énergie de 120 keV ; la courbe f représente une implantation d'ions de fer, la courbe g une implantation d'ions de gallium et la courbe h une implantation d'ions d'arsenic,
la figure 5 représente des courbes donnant les variations du signal magnétique i en fonction de la température (T), exprimée en °C, d'un film de grenat ferrimagnétique implanté avec des ions de fer à une dose de 3 - 1016 atomes/cm² et à une énergie de 120 keV puis recuit ; la courbe 1 correspond à un recuit de 500 °C, la courbe 2 à un recuit de 650 °C et la courbe 3 à un recuit de 700 °C, et
la figure 6 représente une courbe donnant le rapport Δa/a à un facteur 10³ près, en fonction de la température de recuit (T), exprimée en °C, pour un film de grenat ferrimagnétique implanté avec des ions de fer à une dose de 10¹⁶ atomes/cm² et présentant une énergie de 150 keV.

Selon l'invention, la création d'une couche à aimantation plane homogène à la surface d'un film de grenat ferrimagnétique, épitaxié de façon classique sur un substrat amagnétique monocristallin, est liée à l'implantation d'ions dans le film de grenat. Ces ions, à l'exception de ceux provenant des éléments gazeux et à l'exception de ceux provenant des éléments métalliques entrant dans le solvant nécessaire à l'épitaxie (Pb, B), sont par exemple des ions de fer, d'arsenic, de gallium. Ces ions sont implantés dans le film de grenat à des doses supérieures à celles nécessaires pour rendre amorphe le matériau.

Une telle implantation d'ions permet d'obtenir un profil de défauts tout à fait homogène ou plat, et donc une couche à aimantation plane homogène. Ceci est illustré par la figure 2 qui représente une courbe correspondant à un profil de défauts obtenus lors d'une implantation, à une dose de 10¹⁶ atomes/cm², d'ions de fer dans un film de grenat ferrimagnétique. Il est à noter qu'une implantation d'ions fer à une dose de 10¹⁶ atomes/cm² permet de rendre amorphe la couche implantée alors qu'une implantation d'ions hydrogène à cette même dose ne le permet pas.

D'après cette courbe, on constate que la couche à aimantation plane homogène est voisine de 0,2 µm. Ce profil de défauts est obtenu par des mesures d'attaques chimiques différentielles.

Par ailleurs, on a constaté que la vitesse d'attaque chimique du matériau implanté selon l'invention est beaucoup plus rapide que dans le cas des matériaux implantés selon l'art antérieur ; ceci montre bien que la couche implantée selon l'invention est complètement amorphe, ce qui n'était pas le cas pour les matériaux implantés selon l'art antérieur.

Afin de réarranger le réseau cristallin du matériau (film et substrat) et de recristalliser sous une fome monocristalline la partie du film rendue précédemment amorphe, ce matériau est soumis à un recuit. Selon l'invention, ce recuit peut être effectué en plaçant le matériau, par exemple en atmosphère d'oxygène dans un four isotherme où règne une température comprise entre 400 et 1 000 °C.

Il est à noter que les variations du champ d'anisotropie magnétique Hₖ et du champ de collapse Hₑ sont fonctions de la température de recuit du matériau implanté. Etant donné que les températures, lors des étapes technologiques ultérieures par exemple pour la réalisation de dépôts, d'espacements et de couches de passivation, sont comprises entre 300 et 400°C, la zone d'exploitation de la couche implantée se situe donc pour des recuits supérieurs à 400 °C.

Sur des échantillons de matériaux implantés, et recuits, selon l'invention, on a effectué différentes mesures des caractéristiques physiques de ces matériaux.

En premier lieu, on a mesuré les variations ΔH_{c} du champ de collapse Hₑ entre la couche implantée et la couche non implantée du matériau en fonction de la température de recuit. Ces mesures sont illustrées par les courbes de la figure 3 donnant le rapport ΔH_{c}/H_{c}, H_{c} représentant le champ de collapse du film vierge, en fonction de la température de recuit (T), exprimée en °C. La courbe c correspond à une implantation d'ions de fer à une dose de 10¹⁶ atomes/cm² et présentant une énergie de 120 keV, la courbe d à une implantation d'ions de gallium à une dose de 10¹⁶ atomes/cm² et présentant une énergie de 120 keV, et la courbe e à une implantation d'ions d'arsenic à une dose de 10¹⁶ atomes/cm² et présentant une énergie de 120 keV.

D'après ces courbes, on constate que la variation maximale du champ de collapse est obtenue pour des températures de recuit comprises entre 600 et 700 °C. Par ailleurs, on constate que cette variation est plus importante lorsque l'on implante des ions de fer (courbe c).

En second lieu, on a mesuré les variations AHₖ du champ d'anisotropie magnétique en fonction de la température de recuit, par des mesures de résonance ferromagnétique, par application d'un champ magnétique appliqué perpendiculairement à l'échantillon de matériau, la fréquence de résonance étant de 9 GHz. Ces variations OHₖ représentent la différence entre la valeur du champ d'anisotropie de la couche ferrimagnétique ayant subi une implantation et la valeur du champ d'anisotropie de la couche ferrimagnétique n'ayant pas subi d'implantation.

Ces mesures sont illustrées par les courbes de la figure 4 donnant AHₖ, exprimé en gauss, en fonction de la température de recuit, exprimée en °C. Pour une implantation de 10¹⁶ atomes/cm² dans un film de grenat ferrimagnétique et présentant une énergie de 120 keV, la courbe f représente une implantation d'ions de fer, la courbe g une implantation d'ions de gallium et la courbe h une implantation d'ions d'arsenic.

D'après ces courbes, on constate que la variation maximale du champ d'anisotropie est obtenue pour des températures de recuit comprises entre 600 et 700 °C. Par ailleurs, on constate que cette variation est plus importante lorsque l'on implante des ions de fer (courbe f).

D'après ces différentes mesures, on en déduit que la température de recuit doit être de préférence choisie entre 600 et 700 °C et que les ions à implanter sont de préférence des ions fer.

On a ensuite effectué la mesure de l'intensité du signal magnétique i de la couche implantée. L'intensité de ce signal i est régi par l'équation : dans laquelle ΔH et ΔH_{°} représentent respectivement la largeur du mode de résonance ferromagnétique implanté et du mode principal et dans laquelle hᵢ et hₒ représentent respectivement la hauteur du mode implanté et du mode principal. Cette mesure a été effectuée sur des échantillons de grenat ferrimagnétique implantés avec des ions de fer, à une dose de 3.1016 atomes/cm² et avec une énergie d'implantation de 120 keV, puis recuits respectivement à une température de 500, 650 et 700 °C.

Cette mesure est illustrée par les courbes de la figure 5 donnant les variations de l'intensité du signal i, à un facteur 10² près, en fonction de la température, exprimée en °C. Cette mesure est reliée au nombre de spins électroniques résonnants dans la couche implantée. La courbe 1 correspond à un recuit de 500 °C, la courbe 2 à un recuit de 650 °C et la courbe 3 à un recuit de 700 °C.

Cette mesure démontre la qualité de la couche implantée du point de vue de son homogénéité magnétique. En effet, ces courbes présentent une importante zone dans laquelle le signal i varie peu ou pas avec la température. En particulier, le signal i donné par le recuit à 650 °C (courbe 2) est démonstratif de l'excellente qualité et de l'homogénéité de la couche implantée.

On a ensuite effectué la mesure, par diffraction aux rayons X, du rapport Δa/a qui est régi par l'équation : dans laquelle a_{O} et a représentent respectivement le paramètre de la maille cristalline du film non implanté et du film implanté. Cette mesure a été effectuée sur des échantillons de grenat ferrimagnétique implantés avec des ions de fer, à une dose de 10¹⁶ atomes/cm² et avec une énergie d'implantation de 150 keV, puis recuits à des températures comprises entre 700 et 800 °C Les variations du rapport Aa/a en fonction de la température de recuit, exprimée en °C, sont illustrées par la courbe de la figure 6.

D'après cette courbe, on constate que les valeurs obtenues sont très faibles. ceci démontre que le matériau amorphisé puis recuit selon l'invention a retrouvé une structure cristalline d'excellente qualité, ce qui semble correspondre à un phénomène de ré-épitaxie de la couche implantée sur la couche non implantée lors du recuit.

Jusqu'à présent, on n'a envisagé que des recuits au four, mais des études ont montré que le recuit de matériaux implantés conformément à l'invention peut être réalisé par faisceau laser. Comme le recuit au four, le recuit par faisceau laser permet le réarrangement du réseau cristallin du matériau perturbé lors de l'implantation. Ce recuit, contrairement au recuit au four, permet du fait de la focalisation du faisceau laser de recuire localement le matériau.

Par ailleurs, on n'a envisagé que l'utilisation d'une seule implantation. Cependant, une multiimplantation d'ions peut être envisagée. Cette multiimplantation peut être effectuée avec un ou plusieurs ions à des doses identiques ou différentes et à des énergies égales ou différentes. En effet, à chaque monoimplantation d'ions à une énergie et une dose données est associé un profil de défauts cristallins, une distance de pénétration moyenne dans le matériau, ainsi qu'une largeur à mi-hauteur du profil de défauts.

Une multiimplantation peut être effectuée afin d'avoir la plus grande homogénéité magnétique possible dans la région implantée, du fait de l'addition des profils de défauts cristallins aboutissant à un profil plat, ceci peut être réalisé avec une multiimplantation d'ions notamment de fer à différentes énergies. Cette multiimplantation peut être aussi effectuée pour s'opposer à l'anisotropie de croissance sur une grande épaisseur, ce qui peut être réalisé par l'implantation d'ions différents, à différentes énergies.

On peut de même envisager l'obtention d'une double couche à aimantation plane homogène, c'est-à-dire de deux couches à aimantation plane situées de part et d'autre de la bulle magnétique de façon à obtenir une meilleure stabilisation de celle-ci, ceci peut être réalisé par une implantation d'ions dits légers à grande énergie dans la partie inférieure du film de grenat et par une implantation d'ions plus lourds que les premiers et notamment de fer, dans la partie supérieure du film de grenat.

## Revendications

1. Procédé permettant d'obtenir dans un film de grenat ferrimagnétique au moins une couche à aimantation plane homogène, ce film étant obtenu par épitaxie, en phase liquide dans un solvant, sur un substrat amagnétique monocristallin, consistant à effectuer dans ledit film au moins une implantation d'ions, caractérisé en ce que les ions sont les ions d'un élément choisi parmi le fer, l'arsenic et le gallium et sont implantés à une dose permettant de rendre amorphe la partie implantée du film de grenat, et en ce que l'on recuit le film et le substrat afin de recristalliser sous forme monocristalline la partie du film rendue amorphe par ladite implantation.

2. Procédé selon la revendication 1, caractérisé en ce que l'on effectue dans ledit film une multi-implantation d'ions en effectuant une première implantation d'un certain type d'ions, suivie d'au moins une deuxième implantation d'un autre type d'ions, afin d'obtenir à une même profondeur des propriétés différentes.

3. Procédé selon la revendication 1, caractérisé en ce que l'on effectue dans ledit film une multi-implantation d'ions de types différents, chaque type d'ions étant implanté à une profondeur différente afin d'obtenir des propriétés différentes à des profondeurs différentes.

4. Procédé selon la revendication 3, caractérisé en ce que l'on effectue une double couche à aimantation plane homogène en effectuant dans la partie supérieure dudit film, une première implantation d'ions, et dans la partie inférieure dudit film, une deuxième implantation d'ions réalisée, avec des ions plus légers que les premiers, afin d'obtenir une meilleure stabilisation magnétique.

5. Procédé selon la revendication 1, caractérisé en ce que l'élément choisi est le fer.

6. Procédé selon l'une quelconque des revendications 1 à 5, caractérisé en ce que le recuit est réalisé dans un four dans lequel règne une température comprise entre 400 et 1 000 °C.

7. Procédé selon la revendication 6, caractérisé en ce que recuit est réalisé en atmosphère d'oxygène.

8. Procédé selon l'une quelconque des revendications 6 et 7, caractérisé en ce que ladite température est comprise entre 600 et 700 °C.

9. Procédé selon l'une quelconque des revendications 1 à 5, caractérisé en ce que le recuit est réalisé au moyen d'un faisceau laser.

## Claims

1. Process for producing at least one layer with plane homogeneous magnetization in a film of ferrimagnetic garnet, said film being obtained by epitaxial growth in liquid phase in a solvent on a non-magnetic monocrystalline substrate, consisting in conducting at least one ion-implantation in said film, characterized in that the ions are ions of an element selected from iron, arsenic and gallium and are implanted in an amount able to render amorphous, the implanted part of the garnet film, and in that the film and substrate are annealed whereby to recrystallize in a monocrystalline form, the part of the film that was rendered amorphous by said implantation.

2. Process according to Claim 1, characterized in that multiple implantation of ions is effected in said film by carrying out a first implantation with one type of ions, followed by at least one second implantation with another type of ions, whereby to provide different properties at the same depth.

3. Process according to Claim 1, characterized in that multiple implantation of ions of different types is carried out in the film, each type of ions being implanted at a different depth whereby to obtain different properties at different depths.

4. Process according to Claim 3, characterized in that a double layer of homogeneous plane magnetization is produced by conducting a first ion implantation in the upper part of said film, and a second ion implantation in the lower part of said film by means of ions lighter than the first, whereby to obtain better magnetic stabilization.

5. Process according to Claim 1, characterized in that the selected element is iron.

6. Process according to any one of Claims 1 to 5, characterized in that annealing is conducted in a furnace having an internal temperature between 400 and 1 000 °C.

7. Process according to Claim 6, characterized in that annealing is conducted in an oxygen atmosphere.

8. Process according to either of Claims 6 and 7, characterized in that said temperature is between 600 and 700 °C.

9. Process according to any one of Claims 1 to 5, characterized in that annealing is produced by means of a laser beam.

## Patentansprüche

1. Verfahren zur Erzeugung mindestens einer Schicht mit ebener homogener Magnetisierung in einem ferrimagnetischen Granatfilm, der durch Epitaxie in flüssiger Phase in einem Lösungsmittel auf einem monokristallinen amagnetischen Substrat hergestellt worden ist, durch Durchführung mindestens einer Implantation von Ionen in dem Film, dadurch gekennzeichnet, daß es sich bei den Ionen um Ionen eines Elements handelt, das ausgewählt wird aus Eisen, Arsen und Gallium, und daß sie in einer Dosis implantiert werden, die es erlaubt, den implantierten Abschnitt des Granatfilms amorph zu machen, und daß der Film und das Substrat getempert werden, um den durch die Implantation amorph gemachten Abschnitt des Films in monokristalliner Form umzukristallisieren.

2. Verfahren nach Anspruch 1, dadurch gekennzeichnet, daß in dem Film eine Multiimplantation von Ionen durchgeführt wird, indem man eine erste Implantation eines bestimmten Typs von lonen, danach mindestens eine zweite Implantation eines anderen Typs von Ionen durchführt zur Erzeugung unterschiedlicher Eigenschaften in einer gleichen Tiefe.

3. Verfahren nach Anspruch 1, dadurch gekennzeichnet, daß man in dem Film eine Multiimplantation von Ionen verschiedener Typen durchführt, wobei jeder Typ von Ionen in eine unterschiedliche Tiefe implantiert wird, um unterschiedliche Eigenschaften in verschiedenen Tiefen zu erzeugen.

4. Verfahren nach Anspruch 3, dadurch gekennzeichnet, daß man eine doppelte Schicht mit ebener homogener Magnetisierung erzeugt, indem man in dem oberen Abschnitt des Films eine erste Implantation von lonen und in dem unteren Abschnitt des Films eine zweite Implantation von lonen durchführt, wobei letztere mit leichteren lonen als erstere durchgeführt wird, um eine bessere magnetische Stabilisierung zu erzielen.

5. Verfahren nach Anspruch 1, dadurch gekennzeichnet, daß es sich bei dem ausgewählten Element um Eisen handelt.

6. Verfahren nach einem der Ansprüche 1 bis 5, dadurch gekennzeichnet, daß man das Tempern in einem Ofen durchführt, in dem eine Temperatur zwischen 400 und 1 000 °C herrscht.

7. Verfahren nach Anspruch 6, dadurch gekennzeichnet, daß man das Tempern in einer Sauerstoffatmosphäre durchführt.

8. Verfahren nach einem der Ansprüche 6 und 7, dadurch gekennzeichnet, daß die Temperatur zwischen 600 und 700 °C liegt.

9. Verfahren nach einem der Ansprüche 1 bis 5, dadurch gekennzeichnet, daß man das Tempern mittels eines Laserstrahlbündels durchführt.
